# EUROPÄISCHE PATENTSCHRIFT

(11) **EP 1 513 916 B1**
(45) Veröffentlichungstag und Bekanntmachung des Hinweises auf die Patenterteilung: **11.10.2006**
(21) Anmeldenummer: 03740181.7
(22) Anmeldetag: 04.06.2003
(51) Int. Cl.: C11D 3/37

(54) **VERWENDUNG VON ALKYLENOXIDEINHEITEN ENTHALTENDEN COPOLYMEREN ALS ZUSATZ IN GESCHIRRSPÜLMITTELN**
USE OF COPOLYMERS CONTAINING ALKYLENE OXIDE UNITS, AS AN ADDITIVE IN DISHWASHING COMPOSITIONS
UTILISATION DE COPOLYMERES CONTENANT DES UNITES D'OXYDE D'ALKYLENE COMME ADJUVANTS DANS DES COMPOSITIONS POUR LAVE-VAISSELLE

(30) Priorität: 07.06.2002 DE 10225594
(43) Veröffentlichungstag der Anmeldung: 16.03.2005
(73) Patentinhaber: BASF Aktiengesellschaft, 67056 Ludwigshafen (DE)
(72) Erfinder: BAUM, Pia, 69469 Weinheim (DE); MICHL, Kathrin, 67063 Ludwigshafen (DE); WEINGART, Franz, 69469 Weinheim (DE); NIED, Stephan, 67435 Neustadt/Wstrasse (DE); BRODT, Gregor, 64646 Heppenheim (DE)
(86) Internationale Anmeldenummer: PCT/EP2003/005823
(87) Internationale Veröffentlichungsnummer: WO 2003/104373

(56) Entgegenhaltungen:
- EP-A- 1 300 426
- US-A- 3 719 647
- PATENT ABSTRACTS OF JAPAN vol. 015, no. 440 (C-0883), 11. November 1991 (1991-11-11) & JP 03 185184 A (NIKKA CHEM CO LTD), 13. August 1991 (1991-08-13) in der Anmeldung erwähnt
- PATENT ABSTRACTS OF JAPAN vol. 2000, no. 04, 31. August 2000 (2000-08-31) & JP 2000 024691 A (JSR CORP), 25. Januar 2000 (2000-01-25)

## Beschreibung

Die vorliegende Erfindung betrifft die Verwendung von Alkylenoxideinheiten enthaltenden Copolymeren, die
(a) 50 bis 93 mol-% Acrylsäure und/oder eines wasserlöslichen Salzes der Acrylsäure,
(b) 5 bis 30 mol-% Methacrylsäure und/oder eines wasserlöslichen Salzes der Methacrylsäure
   und
(c) 2 bis 20 mol-% mindestens eines nichtionischen Monomers der Formel I in der die Variablen folgende Bedeutung haben:
   - R¹: Wasserstoff oder Methyl;
   - R²: eine chemische Bindung oder unverzweigtes oder verzweigtes C₁-C₆-Alkylen;
   - R³: gleiche oder verschiedene unverzweigte oder verzweigte C₂-C₄-Alkylenreste;
   - R⁴: unverzweigtes oder verzweigtes C₁-C₆-Alkyl;
   - n: 3 bis 50,
statistisch oder blockweise einpolymerisiert enthalten, als Zusatz zu maschinellen Geschirrspülmitteln.

Außerdem betrifft die Erfindung maschinelle Geschirrspülmittel, welche diese Copolymere als belagsinhibierenden Zusatz enthalten.

Bei der maschinellen Geschirrspülreinigung soll das Spülgut in rückstandsfrei gereinigtem Zustand mit makellos glänzender Oberfläche anfallen, wofür üblicherweise ein Reiniger, ein Klarspüler und Regeneriersalz zur Wasserenthärtung eingesetzt werden müssen.

Die im Markt eingeführten sogenannten "2inl"-Geschirreiniger enthalten neben dem Reiniger zur Entfernung der Anschmutzungen auf dem Spülgut integrierte Klarspültenside, die während des Klarspül- und Trocknungsgang für einen flächigen Wasserablauf auf dem Spülgut sorgen und so Kalk- und Wasserflecken verhindern. Das Nachfüllen eines Klarspülers ist bei Verwendung dieser Produkte bereits nicht mehr erforderlich.

Moderne maschinelle Geschirreiniger, "3inl"-Reiniger, sollen die drei Funktionen des Reinigens, des Klarspülens und der Wasserenthärtung in einer einzigen Reinigerformulierung vereinen, so daß für den Verbraucher auch das Nachfüllen von Salz bei Wasserhärten von 1 bis 3 überflüssig wird. Zur Bindung der härtebildenden Calcium- und Magnesiumionen wird diesen Reinigern üblicherweise Natriumtripolyphosphat zugesetzt. Hieraus resultieren aber wiederum Calcium- und Magnesiumphosphatbeläge auf dem Spülgut.

In der EP-A-324 568 werden wasserlösliche Copolymere für Wasch- und Reinigungsmittel beschrieben, die durch Polymerisation von Acrylsäure, Methacrylsäure und Alkoxypolyethylenglykolmethacrylaten, die einen langkettigen Alkoxyrest und/oder einen langkettigen Polyethylenglykolblock aufweisen, in Gegenwart von Isopropanol erhalten werden. Der Alkoxypolyethylenglykolmethacrylatanteil dieser Copolymere liegt bei < 1 mol-%.

Nach der JP-A-1991/185184 können Copolymere auf der Basis mindestens eines Monomers aus der Gruppe Maleinsäure, Acrylsäure und Methacrylsäure und eines gegebenenfalls methoxy- oder ethoxylierten Polyethylenglykol(meth)acrylats als weiterem Monomer, die ein mittleres Molekulargewicht M_{w} von 1 000 bis 10 000 aufweisen, für das Entschlichten, Reinigen, Bleichen und Färben von natürlichen und synthetischen Fasen eingesetzt werden. Im einzelnen offenbart werden Copolymere von Acrylsäure und Methoxypolyethylenglykolmethacrylat.

In der JP-A-2000/24691 werden Copolymere von ungesättigten Carbonsäuren und Polyalkylenoxideinheiten enthaltenden Monomeren mit mittleren Molekulargewichten M_{w} von > 50 000 bis 3 000 000 als Mittel gegen insbesondere auf Silikaten basierenden Kesselstein in Wasserkreisläufen, z.B. Kühlsystemen, beschrieben. Im einzelnen offenbart sind wiederum nur Copolymere von Acrylsäure und Methoxypolyethylenglykolmethacrylat.

Der Erfindung lag die Aufgabe zugrunde, den oben geschilderten Problemen abzuhelfen und ein Additiv bereitzustellen, das vorteilhaft vor allem auch in Multifunktionsreinigern eingesetzt werden kann und dabei insbesondere eine belagsinhibierende Wirkung zeigt.

Demgemäß wurde die Verwendung von Alkylenoxideinheiten enthaltenden Copolymeren, die
(a) 50 bis 93 mol-% Acrylsäure und/oder eines wasserlöslichen Salzes der Acrylsäure,
(b) 5 bis 30 mol-% Methacrylsäure und/oder eines wasserlöslichen Salzes der Methacrylsäure
   und
(c) 2 bis 20 mol-% mindestens eines nichtionischen Monomers der Formel I in der die Variablen folgende Bedeutung haben:
   - R¹: Wasserstoff oder Methyl;
   - R²: eine chemische Bindung oder unverzweigtes oder verzweigtes C₁-C₆-Alkylen;
   - R³: gleiche oder verschiedene unverzweigte oder verzweigte C₂-C₄-Alkylenreste;
   - R⁴: unverzweigtes oder verzweigtes C₁-C₆-Alkyl;
   - n: 3 bis 50,
statistisch oder blockweise einpolymerisiert enthalten, als Zusatz zu maschinellen Geschirrspülmitteln gefunden.

Weiterhin wurden maschinelle Geschirrspülmittel gefunden, welche die Alkylenoxideinheiten enthaltenden Copolymere als belagsinhibierenden Zusatz enthalten.

Die Alkylenoxideinheiten enthaltenden Copolymere enthalten als einpolymerisierte Komponenten (a) und (b) Acrylsäure bzw. Methacrylsäure und/oder wasserlösliche Salze dieser Säuren, insbesondere die Alkalimetallsalze, wie Kalium- und vor allem Natriumsalze, und Ammoniumsalze.

Der Anteil Acrylsäure (a) an den erfindungsgemäß zu verwendenden Copolymeren beträgt 50 bis 93 mol-%, bevorzugt 65 bis 85 mol-% und besonders bevorzugt 65 bis 75 mol-%.

Methacrylsäure (b) ist in den erfindungsgemäß zu verwendenden Copolymeren zu 5 bis 30 mol-%, vorzugsweise zu 10 bis 25 mol-% und vor allem zu 15 bis 25 mol-% enthalten.

Die Copolymere enthalten als Komponente (c) nichtionische Monomere der Formel I in der die Variablen folgende Bedeutung haben:
- R¹: Wasserstoff oder bevorzugt Methyl;
- R²: unverzweigtes oder verzweigtes C₁-C₆-Alkylen oder bevorzugt eine chemische Bindung;
- R³: gleiche oder verschiedene unverzweigte oder verzweigte C₂-C₄-Alkylenreste, vor allem C₂-C₃-Alkylenreste, insbesondere Ethylen;
- R⁴: unverzweigtes oder verzweigtes C₁-C₆-Alkyl, bevorzugt C₁-C₂-Alkyl;
- n: 3 bis 50, bevorzugt 5 bis 40, besonders bevorzugt 10 bis 30.

Als besonders geeignete Beispiele für die Monomere II seien genannt: Methoxypolyethylenglykol(meth)acrylat, Methoxypolypropylenglykol(meth)acrylat, Methoxypolybutylenglykol(meth)acrylat, Methoxypoly(propylenoxid-co-ethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-co-ethylenoxid) (meth)acrylat, wobei Methoxypolyethylenglykol(meth)acrylat und Methoxypolypropylenglykol(meth)acrylat bevorzugt sind und Methoxypolyethylenglykolmethacrylat besonders bevorzugt ist.

Die Polyalkylenglykole enthalten dabei 3 bis 50, insbesondere 5 bis 40 und vor allem 10 bis 30 Alkylenoxideinheiten.

Der Anteil der nichtionischen Monomere (c) an den erfindungsgemäß zu verwendenden Copolymeren beträgt 2 bis 20 mol-%, vorzugsweise 5 bis 15 mol-% und vor allem 5 bis 10 mol-%.

Die erfindungsgemäß zu verwendenden Copolymere haben in der Regel ein mittleres Molekulargewicht M_{w} von 3 000 bis 50 000, bevorzugt von 10 000 bis 30 000 und besonders bevorzugt von 15 000 bis 25 000.

Der K-Wert der Copolymere liegt üblicherweise bei 15 bis 40, insbesondere bei 20 bis 35, vor allem bei 27 bis 30 (gemessen in 1 gew.-%iger wäßriger Lösung bei 25°C, nach H. Fikentscher, Cellulose-Chemie, Bd. 13, S. 58-64 und 71-74 (1932)).

Die erfindungsgemäß zu verwendenden Copolymere können durch radikalische Polymerisation der Monomere hergestellt werden.
Dabei kann nach allen bekannten radikalischen Polymerisationsverfahren gearbeitet werden. Neben der Polymerisation in Substanz sind insbesondere die Verfahren der Lösungspolymerisation und der Emulsionspolymerisation zu nennen, wobei die Lösungspolymerisation bevorzugt ist.

Die Polymerisation wird vorzugsweise in Wasser als Lösungsmittel durchgeführt. Sie kann jedoch auch in alkoholischen Lösungsmitteln, insbesondere C₁-C₄-Alkoholen, wie Methanol, Ethanol und Isopropanol, oder Mischungen dieser Lösungsmittel mit Wasser vorgenommen werden.

Als Polymerisationsinitiatoren eignen sich sowohl thermisch als auch photochemisch (Photoinitiatoren) zerfallende und dabei Radikale bildende Verbindungen.

Unter den thermisch aktivierbaren Polymerisationsinitiatoren sind Initiatoren mit einer Zerfallstemperatur im Bereich von 20 bis 180°C, insbesondere von 50 bis 90°C, bevorzugt. Beispiele für geeignete thermische Initiatoren sind anorganische Peroxoverbindungen, wie Peroxodisulfate (Ammonium- und vorzugsweise Natriumperoxoxdisulfat), Peroxosulfate, Percarbonate und Wasserstoffperoxid; organische Peroxoverbindungen, wie Diacetylperoxid, Di-tert.-butylperoxid, Diamylperoxid, Dioctanoylperoxid, Didecanoylperoxid, Dilauroylperoxid, Dibenzoylperoxid, Bis(o-toloyl)peroxid, Succinylperoxid, tert.-Butylperacetat, tert.-Butylpermaleinat, tert.-Butylperisobutyrat, tert.-Butylperpivalat, tert.-Butylperoctoat, tert.-Butylperneodecanoat, tert.-Butylperbenzoat, tert.-Butylperoxid, tert.-Butylhydroperoxid, Cumolhydroperoxid, tert.-Butylperoxi-2-ethylhexanoat und Diisopropylperoxidicarbamat; Azoverbindungen, wie 2,2'-Azobisisobutyronitril, 2,2'-Azobis(2-methylbutyronitril) und Azobis(2-amidopropan)dihydrochlorid.

Diese Initiatoren können in Kombination mit reduzierenden Verbindungen als Starter/Regler-Systeme zum Einsatz kommen. Als Beispiele für derartige reduzierende Verbindungen seien phosphorhaltige Verbindungen, wie phosphorige Säure, Hypophosphite und Phosphinate, schwefelhaltige Verbindungen, wie Natriumhydrogensulfit, Natriumsulfit und Natriumformaldehydsulfoxilat, sowie Hydrazin genannt.

Beispiele für geeignete Photoinitiatoren sind Benzophenon, Acetophenon, Benzoinether, Benzyldialkylketone und deren Derivate.

Vorzugsweise werden thermische Initiatoren eingesetzt, wobei anorganische Peroxoverbindungen, insbesondere Natriumperoxodisulfat (Natriumpersulfat), bevorzugt sind. Besonders vorteilhaft kommen die Peroxoverbindungen in Kombination mit schwefelhaltigen Reduktionsmitteln, insbesondere Natriumhydrogensulfit, als Redoxinitiatorsystem zum Einsatz. Bei Verwendung dieses Starter/Regler-Systems werden Copolymere erhalten, die als Endgruppen -SO₃⁻ Na⁺ und/oder -SO₄⁻ Na⁺ enthalten und sich durch besondere Reinigungskraft und belagsinhibierende Wirkung auszeichnen.

Alternativ können auch phosphorhaltige Starter/Regler-Systeme verwendet werden, z.B. Hypophosphite/Phosphinate.

Die Mengen Photoinitiator bzw. Starter/Regler-System sind auf die jeweils verwendeten Substanzen abzustimmen. Wird beispielsweise das bevorzugte System Peroxodisulfat/Hydrogensulfit verwendet, so werden üblicherweise 2 bis 6 Gew.-%, vorzugsweise 3 bis 5 Gew.-%, Peroxodisulfat und in der Regel 5 bis 30 Gew.-%, vorzugsweise 5 bis 10 Gew.-%, Hydrogensulfit, jeweils bezogen auf die Monomere (a), (b) und (c), eingesetzt.

Gewünschtenfalls können auch Polymerisationsregler zum Einsatz kommen. Geeignet sind die dem Fachmann bekannten Verbindungen, z.B. Schwefelverbindungen, wie Mercaptoethanol, 2-Ethylhexylthioglykolat, Thioglykolsäure und Dodecylmercaptan. Wenn Polymerisationsregler verwendet werden, beträgt ihre Einsatzmenge in der Regel 0,1 bis 15 Gew.-%, bevorzugt 0,1 bis 5 Gew.-% und besonders bevorzugt 0,1 bis 2,5 Gew.-%, bezogen auf die Monomere (a), (b) und (c).

Die Polymerisationstemperatur liegt in der Regel bei 30 bis 200°C, bevorzugt bei 50 bis 150°C und besonders bevorzugt bei 80 bis 120°C.

Die Polymerisation kann unter atmosphärischem Druck durchgeführt werden, vorzugsweise wird sie jedoch in geschlossenem System unter dem sich entwickelnden Eigendruck vorgenommen.

Bei der Herstellung der erfindungsgemäß zu verwendenden Copolymere können die Monomere (a), (b) und (c) als solche eingesetzt werden, es können jedoch auch Reaktionsmischungen zum Einsatz kommen, die bei der Herstellung der Monomere (c) anfallen. So kann beispielsweise anstelle von Methoxypolyethylenglykolmethacrylat das bei der Veresterung von Polyethylenglykolmonomethylether mit einem Überschuß Methacrylsäure anfallende Monomergemisch verwendet werden. Vorteilhaft kann die Veresterung auch in situ im Polymerisationsgemisch durchgeführt werden, indem (1) Acrylsäure, (2) ein Gemisch von Methacrylsäure und Polyethylenglykolmonomethylether und (3) Radikalstarter parallel zusammengegeben werden. Gegebenenfalls kann dabei ein für die Veresterung notwendiger Katalysator, wie Methansulfonsäure oder p-Toluolsulfonsäure, zusätzlich eingesetzt werden.

Die erfindungsgemäß zu verwendenden Copolymere können auch durch polymeranaloge Reaktion, z.B. durch Umsetzung eines Acrylsäure/Methacrylsäure-Copolymers mit Polyalkylenglykolmonoalkylether, hergestellt werden. Bevorzugt ist jedoch die radikalische Copolymerisation der Monomere.

Wenn für die Anwendung gewünscht, können die bei der Herstellung der erfindungsgemäß zu verwendenden carbonsäuregruppenhaltigen Copolymere anfallenden wäßrigen Lösungen durch Zugabe von Base, insbesondere von Natronlauge, neutralisiert oder teilneutralisiert, d.h. auf einen pH-Wert im Bereich von 4 - 8, vorzugsweise 4,5 - 7,5, eingestellt, werden.

Die erfindungsgemäß verwendeten Copolymere eignen sich hervorragend als Zusatz zu maschinellen Geschirrspülmitteln. Sie zeichnen sich dabei vor allem durch ihre belagsinhibierende Wirkung sowohl gegenüber anorganischen als auch organischen Belägen aus. Insbesondere seien Beläge, die durch die übrigen Bestandteile der Reinigerformulierung hervorgerufen werden, wie Beläge von Calcium- und Magnesiumphosphat, Calcium- und Magnesiumsilikat und Calcium- und Magnesiumphosphonat, und Beläge, die aus den Schmutzbestandteilen der Spülflotte stammen, wie Fett-, Eiweiß- und Stärkebeläge, genannt. Die erfindungsgemäß verwendeten Copolymere erhöhen dadurch auch die Reinigungskraft des Geschirrspülmittels. Zusätzlich begünstigen sie bereits in geringen Konzentrationen das Ablaufen des Wassers vom Spülgut, so daß der Anteil an Klarspültensiden im Geschirrspülmittel reduziert werden kann. Bei Anwendung der sulfonsäuregruppenhaltigen Copolymere werden dementsprechend besonders klare Gläser und hochglänzende Metallbesteckteile erhalten, insbesondere auch dann, wenn der Geschirrspüler ohne Regeneriersalz zur Wasserenthärtung betrieben wird. Die sulfonsäuregruppenhaltigen Copolymere können daher nicht nur in 2in1-Reinigern, sondern auch in 3in1-Reinigern vorteilhaft eingesetzt werden.

Die erfindungsgemäß verwendeten Copolymere können direkt in Form der bei der Herstellung anfallenden wäßrigen Lösungen sowie auch in getrockneter, z.B. durch Sprühtrocknung, Fluidized Spray Drying, Walzentrocknung oder Gefriertrocknung erhaltener Form zum Einsatz kommen. Die erfindungsgemäßen maschinellen Geschirrspülmittel können dementsprechend in fester oder in flüssiger Form, z.B. als Pulver, Granulate, Extrudate, Tabletten, Flüssigkeiten oder Gele bereitgestellt werden.

### Beispiele

### A) Herstellung von Alkylenoxideinheiten enthaltenden Copolymeren

### Beispiel 1

In einem Reaktor mit Stickstoffzuführung, Rückflußkühler und Dosiervorrichtung wurde eine Mischung von 619 g destilliertem Wasser und 2,2 g phosphoriger Säure unter Stickstoffzufuhr und Rühren auf 100°C Innentemperatur erhitzt. Dann wurden parallel (1) ein Gemisch aus 123,3 g Acrylsäure und 368,5 g destilliertem Wasser, (2) eine Mischung von 18,4 g Natriumperoxodisulfat und 164,6 g destilliertem Wasser, (3) eine Mischung aus 72,0 g Wasser, 49,1 g Methacrylsäure und 166,9 g Methoxypolyethylenglykolmethacrylat (M_{w} = 1 100) und (4) 46 g einer 40 gew.-%igen wäßrigen Natriumhydrogensulfitlösung kontinuierlich in 5 h zugegeben. Nach zweistündigem Nachrühren bei 100°C wurde das Reaktionsgemisch auf Raumtemperatur abgekühlt und durch Zugabe von 190 g 50 gew.-%iger Natronlauge auf einen pH-Wert von 7,2 eingestellt.

Es wurde eine leicht gelbliche, klare Lösung eines Copolymers mit einem Feststoffgehalt von 25,7 Gew.-% und einem K-Wert von 27,2 (1 gew.-%ige wäßrige Lösung, 25°C) erhalten.

### Beispiel 2

In dem Reaktor aus Beispiel 1 wurde eine Mischung von 221,6 g destilliertem Wasser und 1,1 g phosphoriger Säure unter Stickstoffzufuhr und Rühren auf 100°C Innentemperatur erhitzt. Dann wurden parallel (1) ein Gemisch aus 38,6 g Acrylsäure und 231,0 g destilliertem Wasser, (2) eine Mischung aus 29,6 g Toluol, 27,7 g Methacrylsäure und 116,6 g Methoxypolyethylenglykolmethacrylat (M_{w} = 1 100) und (3) 68,6 g einer 40 gew.-%igen wäßrigen Natriumhydrogensulfitlösung kontinuierlich in 5 h zugegeben. Parallel dazu wurde in 5,25 h ein Gemisch aus 9,1 g Natriumperoxodisulfat und 82,3 g destilliertem Wasser gegeben. Parallel zu diesen Zuläufen wurde kontinuierlich ein Gemisch von Wasser und Toluol abdestilliert, das Wasser wurde zur Reaktion zurückgeführt (Auskreisen des Toluols).

Nach einstündigem Nachrühren bei 100°C wurde das Reaktionsgemisch auf Raumtemperatur abgekühlt und durch Zugabe von 85 g 50 gew.-%iger Natronlauge auf einen pH-Wert von 7,2 eingestellt.

Es wurde eine klare Polymerlösung mit einem Feststoffgehalt von 28,8 Gew.-% und einem K-Wert von 28,9 (1 gew.-%ige wäßrige Lösung, 25°C) erhalten.

### B) Anwendung von Alkylenoxideinheiten enthaltenden Copolymeren in Geschirrspülmitteln

Zur Prüfung ihrer belagsinhibierenden Wirkung wurden die erhaltenen Copolymere zusammen mit einer Geschirrspülmittelformulierung folgender Zusammensetzung eingesetzt:

| | |
|---|---|
| 50 Gew.-% | Natriumtripolyphosphat (Na₃P₃O₁₀ · 6 H₂O) |
| 27 Gew.-% | Natriumcarbonat |
| 3 Gew.-% | Natriumdisilikat (x Na₂O · y SiO₂; x/y = 2,65; 80%ig) |
| 6 Gew.-% | Natriumpercarbonat (Na₂CO₃ · 1,5 H₂O₂) |
| 2 Gew.-% | Tetraacetylendiamin (TAED) |
| 2 Gew.-% | schaumarmes nichtionisches Tensid auf der Basis von Fettalkoholalkoxylaten |
| 3 Gew.-% | Natriumchlorid |
| 5 Gew.-% | Natriumsulfat |
| 2 Gew.-% | Polyacrylsäure-Natriumsalz (M_{w} 8 000) |

Die Prüfung erfolgte bei den folgenden Spülbedingungen ohne Zusatz von Ballastschmutz, wobei weder Klarspüler noch Regeneriersalz eingesetzt wurden:

**Spülbedingungen:**

| | |
|---|---|
| Geschirrspüler: | Miele G 686 SC |
| Spülgänge: | 2 Spülgänge 55°C Normal (ohne Vorspülen) |
| Spülgut: | Messer (WMF Tafelmesser Berlin, Monoblock) und Faßformglasbecher (Matador, Ruhr Kristall) |
| Geschirrspülmittel: | 21 g |
| Copolymer: | 4,2 g |
| Klarspültemperatur: | 65°C |
| Wasserhärte: | 25°dH |

Die Bewertung des Spülguts erfolgte 18 h nach der Reinigung durch visuelle Abmusterung in einem schwarz lackierten Leuchtkasten mit Halogenspot und Lochblende unter Verwendung einer Notenskala von 10 (sehr gut) bis 1 (sehr schlecht). Die Höchstnote 10 entspricht dabei belags- und tropfenfreien Oberflächen, ab Noten < 5 sind Beläge und Tropfen schon bei normaler Raumbeleuchtung erkennbar, werden also als störend wahrgenommen.

Die erhaltenen Prüfergebnisse sind in der folgenden Tabelle zusammengestellt.

**Tabelle**

| Copolymer aus Bsp. | Bewertung (Note) | |
|---|---|---|
| | Messer | Gläser |
| 1 | 8,0 | 7,7 |
| 2 | 6,2 | 7,5 |
| - | 4,0 | 4,0 |

## Patentansprüche

1. Verwendung von Alkylenoxideinheiten enthaltenden Copolymeren, die
(a) 50 bis 93 mol-% Acrylsäure und/oder eines wasserlöslichen Salzes der Acrylsäure,
(b) 5 bis 30 mol-% Methacrylsäure und/oder eines wasserlöslichen Salzes der Methacrylsäure
und
(c) 2 bis 20 mol-% mindestens eines nichtionischen Monomers der Formel I in der die Variablen folgende Bedeutung haben:
R¹ Wasserstoff oder Methyl;
R² eine chemische Bindung oder unverzweigtes oder verzweigtes C₁-C₆-Alkylen;
R³ gleiche oder verschiedene unverzweigte oder verzweigte C₂-C₄-Alkylenreste;
R⁴ unverzweigtes oder verzweigtes C₁-C₆-Alkyl;
n 3 bis 50,
statistisch oder blockweise einpolymerisiert enthalten, als Zusatz zu maschinellen Geschirrspülmitteln.

2. Verwendung nach Anspruch 1, **dadurch gekennzeichnet, daß** die Copolymere 65 bis 85 mol-% der Komponente (a), 10 bis 25 mol-% der Komponente (b) und 5 bis 15 mol-% der Komponente (c) einpolymerisiert enthalten.

3. Verwendung nach Anspruch 1 oder 2, **dadurch gekennzeichnet, daß** die Copolymere 65 bis 75 mol-% der Komponente (a), 15 bis 25 mol-% der Komponente (b) und 5 bis 10 mol-% der Komponente (c) einpolymerisiert enthalten.

4. Verwendung nach den Ansprüchen 1 bis 3, **dadurch gekennzeichnet, daß** die Copolymere als Komponente (c) ein nichtionisches Monomer der Formel I, in der R¹ Methyl, R² eine chemische Bindung, R³ C₂-C₃-Alkylen, R⁴ C₁-C₂-Alkyl und n 5 bis 40 bedeuten, einpolymerisiert enthalten.

5. Verwendung nach den Ansprüchen 1 bis 4, **dadurch gekennzeichnet, daß** die Copolymere als Komponente (c) ein nichtionisches Monomer der Formel I, in der R¹ Methyl, R² eine chemische Bindung, R³ Ethylen, R⁴ Methyl und n 10 bis 30 bedeuten, einpolymerisiert enthalten.

6. Verwendung nach den Ansprüchen 1 bis 5, **dadurch gekennzeichnet, daß** die Copolymere als Endgruppen -SO₃⁻ Na⁺ und/oder -SO₄- Na⁺ enthalten.

7. Verwendung nach den Ansprüchen 1 bis 6, **dadurch gekennzeichnet, daß** die Copolymere als belagsinhibierender Zusatz in maschinellen Geschirrspülmitteln eingesetzt werden.

8. Maschinelle Geschirrspülmittel, die Copolymere gemäß den Ansprüchen 1 bis 7 als belagsinhibierenden Zusatz enthalten.

## Claims

1. The use of copolymers comprising alkylene oxide units which comprise
(a) 50 to 93 mol% of acrylic acid and/or a water-soluble salt of acrylic acid,
(b) 5 to 30 mol% of methacrylic acid and/or a water-soluble salt of methacrylic acid
and
(c) 2 to 20 mol% of at least one nonionic monomer of formula I in which the variables have the following meanings:
R¹ is hydrogen or methyl;
R² is a chemical bond or unbranched or branched C₁-C₆-alkylene;
R³ are identical or different unbranched or branched C₂-C₄-alkylene radicals;
R⁴ is unbranched or branched C₁-C₆-alkyl;
n is 3 to 50,
in random or block copolymerized form, as additive for machine dishwashing detergents.

2. The use according to claim 1, wherein the copolymers comprise 65 to 85 mol% of component (a), 10 to 25 mol% of component (b) and 5 to 15 mol% of component (c) in copolymerized form.

3. The use according to claim 1 or 2, wherein the copolymers comprise 65 to 75 mol% of component (a), 15 to 25 mol% of component (b) and 5 to 10 mol% of component (c) in copolymerized form.

4. The use according to claims 1 to 3, wherein the copolymers comprise, as component (c), a nonionic monomer of the formula I in which R¹ is methyl, R² is a chemical bond, R³ is C₂-C₃-alkylene, R⁴ is C₁-C₂-alkyl and n is 5 to 40, in copolymerized form.

5. The use according to claims 1 to 4, wherein the copolymers comprise, as component (c), a nonionic monomer of the formula I in which R¹ is methyl, R² is a chemical bond, R³ is ethylene, R⁴ is methyl and n is 10 to 30, in copolymerized form.

6. The use according to claims 1 to 5, wherein the copolymers comprise -SO₃⁻ Na⁺ and/or -SO₄⁻ Na⁺ as end-groups.

7. The use according to claims 1 to 6, wherein the copolymers are used as deposit-inhibiting additive in machine dishwashing detergents.

8. A machine dishwashing detergent which comprises copolymers according to claims 1 to 7 as deposit-inhibiting additive.

## Revendications

1. Utilisation de copolymères contenant des unités d'oxyde d'alkylène qui contiennent :
(a) de 50 à 93 % en mole d'acide acrylique et/ou d'un sel hydrosoluble de l'acide acrylique,
(b) de 5 à 30 % en mole d'acide méthacrylique et/ou d'un sel hydrosoluble de l'acide méthacrylique,
et
(c) de 2 à 20 % en mole minimum d'un monomère non ionique selon la formule I dans laquelle les variables ont la signification suivante :
R¹ : hydrogène ou méthyle ;
R² : une liaison chimique, ou bien un alkylène linéaire ou ramifié en C₁-C₆ ;
R³ : des radicaux alkylènes linéaires ou ramifiés en C₂-C₄, identiques ou différents ;
R⁴ : des alkyles linéaires ou ramifiés en C₁-C₆ ;
n : de 3 à 50,
intégrés par polymérisation statique ou bloc par bloc, en tant qu'adjuvant pour des compositions pour lave-vaisselle.

2. Utilisation selon la revendication 1, **caractérisée en ce que** les copolymères contiennent, intégrés par polymérisation, de 65 à 85 % en mole du composant (a), de 10 à 25 % en mole du composant (b), et de 5 à 15 % en mole du composant (c).

3. Utilisation selon la revendication 1 ou 2, **caractérisée en ce que** les copolymères contiennent, intégrés par polymérisation, de 65 à 75 % en mole du composant (a), de 15 à 25 % en mole du composant (b), et de 5 à 10 % en mole du composant (c).

4. Utilisation selon l'une quelconque des revendications 1 à 3, **caractérisée en ce que** les copolymères contiennent, intégré par polymérisation, en tant que composant (c) un monomère non ionique selon la formule I, dans laquelle R¹ désigne du méthyle, R² une liaison chimique, R³ des alkylènes en C₂-C₃, R⁴ des alkyles en C₁-C₂, et n de 5 à 40.

5. Utilisation selon l'une quelconque des revendications 1 à 4, **caractérisée en ce que** les copolymères contiennent, intégré par polymérisation, en tant que composant (c) un monomère non ionique selon la formule I, dans laquelle R¹ désigne du méthyle, R² une liaison chimique, R³ de l'éthylène, R⁴ du méthyle, et n de 10 à 30.

6. Utilisation selon l'une quelconque des revendications 1 à 5, **caractérisée en ce que** les copolymères contiennent en tant que terminaisons -SO₃⁻ Na⁺ et/ou -SO₄⁻ Na⁺.

7. Utilisation selon l'une quelconque des revendications 1 à 6, **caractérisée en ce que** les copolymères sont utilisés en tant qu'adjuvant inhibiteur de dépôt dans des compositions pour lave-vaisselle.

8. Compositions pour lave-vaisselle contenant des copolymères selon les revendications 1 à 7, en tant qu'adjuvant inhibiteur de dépôt.
